# EUROPÄISCHE PATENTSCHRIFT

(11) **EP 0 830 487 B1**
(45) Veröffentlichungstag und Bekanntmachung des Hinweises auf die Patenterteilung: **27.01.1999**
(21) Anmeldenummer: 96902282.1
(22) Anmeldetag: 20.02.1996
(51) Int. Cl.: E04D 5/10

(54) **DACHBAHNEN AUF BITUMENBASIS MIT POLYESTERVLIESEINLAGE**
ROOFING STRIPS WITH AN ASPHALT BASE AND POLYESTER FELT INTERMEDIATE LAYER
BANDES DE TOITURE A BASE DE BITUME AVEC INSERTION DE NON-TISSE EN POLYESTER

(30) Priorität: 24.02.1995 DE 29503134 U
(43) Veröffentlichungstag der Anmeldung: 25.03.1998
(73) Patentinhaber: Roland-Werke Dachbaustoffe und Bauchemie GmbH & Co. KG, 28832 Achim (DE)
(72) Erfinder: Marzouki, Taieb, 27337 Blender (DE); Jacobs, Klaus-Peter, 28832 Achim (DE); Schiffke, Peter, 27404 Zeven (DE)
(74) Vertreter: Siewers, Gescha, Dr.
(86) Internationale Anmeldenummer: EP9600694
(87) Internationale Veröffentlichungsnummer: WO9626335

(56) Entgegenhaltungen:
- EP-A- 0 269 989
- EP-A- 0 585 626
- US-A- 4 368 228
- DATABASE WPI Week 9339 Derwent Publications Ltd., London, GB; AN 93-308696 XP002002646 & JP,A,05 220 807 (UBE NITTO KASEI CO) , 31.August 1993

## Beschreibung

Die Erfindung betrifft Dachbahnen auf Bitumenbasis mit Polyestervlieseinlage und einer weiteren Einlage aus Glasfasern mit verbesserten Eigenschaften.

Dachbahnen zur Abdeckung von Flachdächern auf Bitumenbasis setzen sich überwiegend aus standardisierten Bahnen zusammen, die in der Regel jeweils eine Trägereinlage besitzen und zwar überwiegend aus Glasvlies, Glasgewebe oder Polyestervlies, die mit Bitumen imprägniert und dann beidseitig mit einer Bitumendeckschicht beschichtet sind. Die Trägereinlagen teilen sich in zwei Hauptgruppen, nämlich in Textilglaseinlagen und Chemiefasereinlagen. Textilglaseinlagen zeichnen sich durch hohe Dimensionsstabilität aus, aber sie haben Nachteile hinsichtlich der Dehnbarkeit und anderer mechanischer Eigenschaften wie beispielsweise der Reißfestigkeit und des Perforationswiderstandes. Textilglaseinlagen lassen sich maschinell gut verarbeiten. Chemiefasereinlagen, und zwar hier insbesondere Polyestervliese haben gute mechanische Eigenschaften bei sehr guter Dehnfähigkeit. Sie sind aber wenig dimensionsstabil und erfordern im Vergleich zu Glasfasereinlagen eine wesentlich aufwendigere Verarbeitung. Hinzu kommt, daß sich Polyestervliese bei hohen Grammaturen nicht mehr vollständig durchtränken lassen, insbesondere wenn sie mit Bindemitteln verfestigt sind oder wenn hochviskose Bitumina verwendet werden. Hinzu kommt, daß Chemiefasereinlagen einen deutlich höheren Preis als Textilglaseinlagen haben.

Als Tränk- und Deckmassen zu Herstellung von Dachbahnen werden entweder sogenannte Norm- und Oxidbitumina eingesetzt, die eine relativ niedrige Viskosität haben und daher gut verarbeitbar sind. Nachteile haben diese Bitumina aber hinsichtlich ihrer Alterungsbeständigkeit und des Auftretens von Ermüdungserscheinungen. Zudem entspricht das Temperaturverhalten nicht vollständig den Anforderungen der Praxis.

Im Gegensatz dazu handelt es sich bei Polymerbitumina aus Mischungen aus SBS-Kautschuk oder aPP-Homo- und/ oder Copolymeren, die mit Destillationsbitumen modifiziert und mit Stabilisierungs- und Füllstoffen und gegebenenfalls weiteren Additiven versehen sind.

Im Vergleich zum Norm- oder Oxidbitumen zeigt Polymerbitumen eine deutlich verbesserte Alterungsbeständigkeit und ein besseres Temperaturverhalten. Nachteilig sind allerdings die hohen Viskositäten, die zu einer entsprechend schwierigeren Verarbeitbarkeit führen.

Im Hinblick auf die unterschiedlichen Eigenschaften der Trägereinlagen und der verwendeten Bitumina hat man nach einem Kompromiß gesucht; zum jetzigen Zeitpunkt besteht der Großteil der eingesetzten Dachbahnen aus einer Glasfaservlies- oder Glasgewebeeinlage oder Polyestervlies, die eine beidseitige Beschichtung mit gefüllten Oxid- oder Polymerbitumen aufweisen. Man hat auch bereits versucht, unerwünschte Eigenschaften der Polyestervliese wie geringe Dimensionsstabilität und/ oder ihre Brennbarkeit durch die gleichzeitige Verwendung von Chemiefaser- und Glasfasereinlagen zu verringern; so wird beispielsweise in der DE-OS 3145266 die Verwendung von Polyestereinlagen zusammen mit weniger elastischen Trägern wie Glasvliese oder Glasgewebe vorgeschlagen, um die Bruchsicherheit der Bahnen zu erhöhen. In der EP-A-0269989 wird die Verwendung von Polyestervlies zusammen mit einem netzartigen Glasgelege vorgeschlagen, um die Brandsicherheit solcher Bahnen zu verbessern. Ferner wird in der Patentschrift US-A-4 368 228 als Einlage bei Dachbahnen ein Kunststoffvlies mit aufgeschmolzenem Glasfasernetz in Zusammenhang mit einer speziellen Bitumenmischung vorgeschlagen. Thermisch verfestigte Polymervliese sind beispielsweise aus der EP-A-0 585 626 bekannt.

Trotz aller bisherigen Verbesserungsvorschläge stellt sich aber immer noch das Problem, daß Dachbahnen mit Poyestervlieseinlage auf den modernen Dachbahnenmaschinen schwierig zu verarbeiten sind, da die Einlage nicht dimensionsstabil ist. Es hat sich herausgestellt und entspricht den geltenden DIN-Normen, daß für Dachabdichtungen bei Einsatz von Polyestervliesen als Trägereinlage solche mit einer Mindestgrammatur von 200 g/m² verwendet werden müssen, die sich mit hochviskosen Bitumina praktisch nicht mehr vollständig durchtränken lassen und daher schwierig in der Verarbeitung sind und die andererseits den relativ hohen Preis solcher Bahnen im Vergleich zu Bahnen mit Glasfasereinlage bedingen. Bei Verwendung dieser notwendig hohen Grammatur für die Polyestervliese können daneben nur Glasfaservliese oder -gelege mit sehr geringen Grammaturen eingesetzt werden, da sonst die Rollbarkeit dieser Bahnen beeinträchtigt würde. Gute Rollbarkeit ist aber in der Praxis eine ganz wesentliche Anforderung an Dachbahnen.

Der Erfindung liegt daher die Aufgabe zugrunde, die geschilderten Nachteile der bisher bekannten Bahnen zu beheben.

Zur Lösung der Aufgabe werden Dach bahnen mit den Merkmalen des Anspruches 1 vorgeschlagen.

Überraschenderweise hat sich herausgestellt, daß man Dachbahnen mit einer Einlage aus speziellen Polyestervliesen und einem beabstandeten Glasfaservlies herstellen kann, die den Anforderungen vollauf entsprechen und über eine gute Verarbeitbarkeit verfügen, wenn thermisch verfestigte, nicht oder nur mit wenig Bindemitteln versehene Polyestervliese mit eingearbeiteten Glasfäden verwendet werden. Das Einarbeiten von Glasfäden bei der Herstellung der Polyestervliese sowohl in einer wie auch in verschiedenen Richtungen ist an sich bekannt. Solche verstärkten Vliese werden im Fahrzeug- und Anlagenbau als Verstärkungen eingesetzt. Je nach Verwendungszweck kann die Grammatur eines solchen Vlieses durch Anzahl und Stärke der Glasfäden in weiten Bereichen variiert werden. Für die erfindungsgemäßen Zwecke sollte der Glasanteil an der Gesamtgrammatur der glasfaserverstärkten Polyestervliese über 10 g/m², vorzugsweise 30 bis 50 g/m² betragen. Je nach erforderlicher und gewünschter Dimensionsstabilität kann die Ausrichtung der Glasfasern im Vlies uni- oder multidirektional sein. Als Polyesterfaser werden zur Herstellung des Vlieses vorzugsweise solche eingesetzt, die in an sich bekannter Weise äußerlich mit einer dünnen Schicht Polyamid ummantelt sind, da sich herausgestellt hat, daß solche Vliese besonders gut auch mit hochviskosen Polymerbitumen durchtränkt werden können.

Beabstandet vom Polyestervlies enthält die Bahn ein Glasfaservlies mit einer Grammatur im Bereich von 30-100 g/m² oder darüber. Da die Anforderungen an die Zugfestigkeit 1000N (gemessen nach DIN 52123) oder darüber fordern, läßt sich bei konstanter Grammatur des Glasfaservlieses beispielsweise der Glasfäden- oder Polyesteranteil im verstärken Polyestervlies ohne weiteres variieren, so daß der Chemiefaseranteil dieses Vlieses deutlich gesenkt werden kann. Während bisher Grammaturen von über 200 g/m² unbedingt erforderlich waren, reicht es erfindungsgemäß aus, beispielsweise für die Polyesterfasern von einer solchen von 125 g/m² und für den eingearbeiteten Glasfädenanteil von einer solchen 35 g/m² auszugehen, um die Zugfestigkeit eines reinen Polyestervlieses mit einer Grammatur von 250 g/m² zu erreichen. Die Festigkeit der Bahn in N läßt sich nach folgender Formel bestimmen${\text{F = F}}_{\text{(GV)}} {\text{+ (F}}_{\text{(GF)}} {\text{+ F}}_{\text{(PV)}} {\text{)* * F}}_{\text{(PV)}} \text{bei 2-3% Dehnung}$ wobei GV Glasfaservlies, GF Glasfäden + PV Polyestervlies bedeuten. Wenn also eine Festigkeit von 1000 N erreicht werden soll und ein Glasfaservlies mit einer Grammatur von 50g/m² eingesetzt wird (F _{(GV)} = 300 N), kann sich die Summe der Festigkeiten des modifizierten Polyestervlieses zusammensetzen aus entweder Glasfäden mit einer Grammatur von 35g/m² (F _{(GF)} 500 N) + Polyester mit einer Grammatur von 125g/m² (F _{(PV)} = 200 N) oder Glasfäden mit 50 g/m² (F _{(GF)} 600 N) und Polyester mit 75 g/m² (F _{(PV} = 100 N). Meist sollten Glasfäden im Polyestervlies insgesamt eine Grammatur von über 10 g/m², vorzugsweise 30-50 g/m² und das Polyestervlies eine Grammatur von nicht mehr als 150-175 g/m² aufweisen.

Erfindungsgemäß werden zwei wesentliche Vorteile erzielt, denn aufgrund des verringerten Chemiefasergehaltes kann die Herstellung deutlich verbilligt werden und außerdem wird die Brennbarkeit wegen des reduzierten Polyesteranteils verringert. Hinzu kommt, daß sich die Verarbeitbarkeit ebenfalls deutlich verbessert, insbesondere, wenn als Tränk- und Deckmasse Polymerbitumen eingesetzt wird, das wegen seiner hohen Viskosität sonst zu Verarbeitungsschwierigkeiten führen kann. Vorzugsweise wird als Tränk- und Deckmasse ausschließlich Polymerbitumen verwendet. Bei der Herstellung ist darauf zu achten, daß alle Einlagen vollständig durchtränkt sind, daß heißt also, daß das Polymerbitumen sowohl die Glasfäden als auch die Polyesterfasern direkt und vollständig umschließt.

Die erfindungsgemäßen Dachbahnen weisen eine überraschend gute Dimensionsstabilität sowie Perforationsverhalten (gemessen nach den UEatc Richtlinien) und eine hervorragende Höchstzugkraft sowie Perforationsverhalten (gemessen nach DIN 52123) bei gleichzeitiger guter Rollbarkeit auf.

Anstelle einer glasfaserverstärkten Polyestereinlage können auch mehrere solcher Polyestereinlagen verwendet werden, wodurch sich der Anteil an organischen Einlagematerial noch weiter reduzieren läßt. Vorzugsweise werden bei Einsatz mehrerer Einlagen diese außermittig angeordnet, so daß sich die Glasfaservlies- und eine bzw. zumindest eine Polyestervlieseinlage in der oberen Hälfte der Bahn oder eine oder mehrere Polyestervlieseinlagen in der unteren Hälfte befinden. Bei Verwendung von mehreren Polyestervlieseinlagen können die einzelnen Einlagen unterschiedliche Gesamtgrammaturen aufweisen. Falls erwünscht, kann die Oberfläche der Bahn in üblicherweise besandet oder beschiefert oder mit anderer Oberflächenstruktur versehen werden.

Die Herstellung der erfindungsgemäßen Dachbahnen erfolgt in an sich bekannter Weise im Kalanderverfahren oder durch die üblichen Dachbahnenmaschinen wie beispielsweise in der DE-OS 1409911 beschrieben.

Die erfindungsgemäßen Bahnen weisen eine vorzügliche Dimensionsstabilität auf, was sich sowohl bei der Herstellung als auch in der Praxisanwendung bemerkbar macht. Sie sind aufgrund deutlich niedrigeren Verbrauches an Polyestermaterial preisgünstig. Zudem sind sie gut rollbar und aufgrund des geringeren Anteils an organischen Trägern ist ihr Brandverhalten wesentlich günstiger als bei den bisher bekannten Bahnen.

### Beispiel:

Auf einer üblichen Dachbahnmaschine wurden sechs verschiedene Dachbahnen zum Vergleich hergestellt und deren Dimensionsstabilität nach den UEatc Richtlinien und die Zugfestigkeit, also Höchstzugkraft nach DIN 52123 dann untersucht.

### Die Dach bahnen wiesen folgenden Aufbau auf:

- Bahn 1:: Eine Einlage aus Polyestervlies mit einer Grammatur von 125 g ohne Glasfadenverstärkung und ohne beabstandetes Glasfaservlies.
- Bahn 2:: Eine Polyestervlieseinlage mit einer Grammatur von 200 g, sonst wie Bahn 1
- Bahn 3:: Eine Polyestervlieseinlage mit einer Grammatur von 125 g Polyester und einer Grammatur von 17 g Glasfädenverstärkung, die in das Polyestervlies eingearbeitet war.
- Bahn 4:: Eine Einlage aus Polyestervlies mit einer Grammatur von 125 g ohne Glasfadenverstärkung und eine Einlage aus Glasfaservlies mit einer Grammatur von 50 g.
- Bahn 5:: Eine Polyestervlieseinlage mit einer Grammatur von 200 g/m² und eine Glasfaservlieseinlage wie Bahn 4
- Bahn 6:: Eine Einlage aus Polyestervlies mit einer Grammatur von 125 g und einer Glasfädenverstärkung von 30 g/m und einer Einlage aus Glasfaservlies mit einer Grammatur von 50 g/m.

Bei allen Bahnen wurde als Bitumenmasse ausschließlich Polymerbitumen verwendet.

Die Untersuchungen ergaben folgende Ergebnisse:

| **Dachbahn** | **Dimensionsstabilität nach UEatc-Richt.** | **Höchstzugkraft (Reißfestigkeit) nach DIN 52123** |
|---|---|---|
| Bahn 1 | > 0,5% | ∼ 500 N/5cm |
| Bahn 2 | > 0,5% | ∼ 800 N/5cm |
| Bahn 3 | ≥ 0,3% | ∼ 500 N/5cm |
| Bahn 4 | ≥ 0,2 % | ∼ 500 N/5cm |
| Bahn 5 | ≥ 0,2 % | ∼ 800 N/5cm |
| Bahn 6 | < 0,1 % | ≥ 1000 N/5cm |

Die Erfindung wird im folgenden anhand der Fig. 1 näher erläutert;

Die Dachbahn 1 weist eine Polyestervlieseinlage mit eingearbeiteten Glasfäden 2 und dazu beabstandet ein Glasfaservlies 3 in der Bitumenmatrix 4 auf.

In Fig. 2 sind das Festigkeits- und Dehnungsverhalten von Bahnen mit ausschließlicher Glaseinlage, handelsüblichen glasvliesverstärkten Polyestervliesbahnen und den erfindungsgemäßen Bahnen graphisch dargestellt.

## Patentansprüche

1. Dachbahnen auf Basis von Norm- oder Polymerbitumen mit mindestens einer Einlage aus Polyestervlies mit verschweißten Glasfasern und aus Glasfaservlies, dadurch gekennzeichnet, daß sie ein thermisch verfestigtes Polyestervlies mit eingearbeiteten Glasfäden beabstandet zum Glasfaservlies enthalten.

2. Dachbahnen nach Anspruch 1, dadurch gekennzeichnet, daß sie ein Polyestervlies aus mit Polyamid ummantelten Polyesterfasern enthalten.

3. Dachbahnen nach Anspruch 1 bis 2, dadurch gekennzeichnet, daß das Polyestervlies mit uni- oder multidirektional ausgerichteten Glasfäden verstärkt ist.

4. Dachbahnen nach Anspruch 1 bis 3, dadurch gekennzeichnet, daß der Glasanteil an der Gesamtgrammatur des durch Glasfäden verstärkten Polyestervlieses über 10 und vorzugsweise 30 - 50 g/m² beträgt.

5. Dachbahnen nach Anspruch 1 bis 4, dadurch gekennzeichnet, daß das Glasfaservlies eine Grammatur im Bereich von 30-100 g/m² oder darüber aufweist.

6. Dachbahnen nach Anspruch 1 bis 5, dadurch gekennzeichnet, daß sie mehrere, voneinander beabstandete, mit Glasfäden verstärkte Polyestervliese aufweisen.

7. Dachbahnen nach Anspruch 1 bis 6, dadurch gekennzeichnet, daß die Polyestervlieseinlagen unterschiedliche Gesamtgrammaturen aufweisen.

8. Dachbahnen nach Anspruch 1 bis 7, dadurch gekennzeichnet, daß sämtliche Einlagen von Bitumen vollständig durchtränkt sind.

9. Dachbahnen nach Anspruch 1 bis 8, dadurch gekennzeichnet, daß die Einlagen außermittig angeordnet sind.

10. Dachbahnen nach Anspruch 1 bis 9, dadurch gekennzeichnet, daß als Deck- und Tränkmasse ausschließlich Polymerbitumina eingesetzt sind.

11. Dachbahnen nach Anspruch 1 bis 10, dadurch gekennzeichnet, daß die Höchstzugkraft nach DIN 52123 über 1000N beträgt.

12. Dachbahnen nach Anspruch 1 bis 11, dadurch gekennzeichnet, daß die nach außen zeigende Oberfläche der Bahnen besandet oder beschiefert oder in anderer Weise strukturiert ist.

## Claims

1. Roof covering based on norm or polymer bitumen with at least one layer of polyester nonwovens with welded glass fibres and of glass fibre nonwovens characterized in that they contain a thermically fortified polyester nonwoven with inserted glass fibres spaced apart from the glass fibre nonwoven.

2. Roof covering according to claim 1 characterized in that it contains a polyester nonwoven made of polyester fibres sheatled with polyamide.

3. Roof covering according to claims 1 to 2 characterized in that the polyester nonwoven is reinforced with glass fibres being aliqued uni- or multidirectionally.

4. Roof covering according to claims 1 to 3 characterized in that the glass portion of the complete grammature of the glass fibre reinforced polyester nonwoven exceeds 10 and is preferably 30-50 g/m².

5. Roof covering according to claims 1 to 4 characterized in that the glass fibre nonwoven has a grammature of about 30-100 g/m² or more.

6. Roof covering according to claims 1 to 5 characterized in that it contains several glass fibre reinforced polyester nonwovens being spaced apart.

7. Roof covering according to claim 1 to 6 characterized in that the polyester nonwovens have different total grammatures.

8. Roof covering according to claims 1 to 7 characterized in that all layers are completely impregnated with bitumen.

9. Roof covering according to claims 1 to 8 characterized in that the layers are aligned off-center.

10. Roof covering according to claims 1 to 9 characterized in that only polymer bitumen is used as covering and impregnating mass.

11. Roof covering according to claims 1 to 10 characterized in that the maximum traction force according to DIN 52123 is more than 1000N.

12. Roof covering according to claims 1 to 11 characterized in that the surface of the coverings being directed to the extevior is sanded or covered with schist or structured in another way.

## Revendications

1. Couverture de toit à base de bitume normalisée ou polymère avec au moins une insertion non-tissée polyesters avec des fibres vitreuses et une insertion non-tissée citrense caracterisée en ce qu'elle contient un non-tissé polyesters avec des fibres vitreuses enfoncées et étaut consolidés thermiquement à distance au non-tissé vitreux.

2. Couverture selon la revendication 1 caracterisée en ce qu'elle contient un non-tissé polyesters avec des fibres polyesters eurobées avec de polyamide.

3. Couverture selon les revendications 1 jusqu'à 2 caractérisée en ce que le non-tissé polyesters est fortifié avec des fibres vitreuses uni- ou multi-directionales.

4. Couverture selon les revendications 1 jusqu'à 3 caractérisée en ce que la portion de verre dans la grammature totale du non-tissé polyesters fortifié par des fibres vitreuses est dessus de 10 et de préférence 30-50 g/m².

5. Couverture selon les revendications 1 jusqu'à 4 caractérisée en ce que le non-tissé vitreux a une grammature dans le domaine de 30-100 g/m² ou de plus.

6. Couverture selon les revendications 1 jusqu'à 5 caractérisée en ce qu'elle contient à distance plusieurs non-tissés fortifiés avec des fibres vitreuses.

7. Couverture selon les revendications 1 jusqu'à 6 caractérisée en ce que les insertions polyesters non tissées ont de totales grammatures diverses.

8. Couverture selon les revendications 1 jusqu'à 7 caractérisée en ce que toutes insertions sont complétement imbibées par la bitume.

9. Couverture selon les revendications 1 jusqu'à 8 caractérisée en ce que les insertions sont arrangées hors du centre.

10. Couverture selon les revendications 1 jusqu'à 9 caractérisée en ce que seulement de bitume polymère est utilisée comme masse couvrante et imbibaute.

11. Couverture selon les revendications 1 jusqu'à 10 caractérisée en ce que la maximale force de traction selon DIN 52123 fait plus que 1000N.

12. Couverture selon les revendications 1 jusqu'à 11 caractérisée en ce que la surface de couverture montrante à l'extérieur est couverte avec du sable ou schiste ou qu'elle est structurée d'autre manière.
